# FASCICULE DE BREVET EUROPEEN

(11) **EP 0 119 958 B1**
(45) Date de publication et mention de la délivrance du brevet: **24.05.1989**
(21) Numéro de dépôt: 84810115.0
(22) Date de dépôt: 07.03.1984
(51) Int. Cl.: B41M 5/12

(54) **Encre désensibilisante pour impression en offset humide**
Desensibilisierdruckfarbe für Nass-Flachdruck
Desensitizing ink for wet offset printing

(30) Priorité: 16.03.1983 CH 1443/83
(43) Date de publication de la demande: 26.09.1984
(73) Titulaire: SICPA HOLDING S.A., 8750 Glarus (CH)
(72) Inventeur: Amon, Albert, CH-1005 Lausanne (CH); Weil, Roger, CH-1010 Lausanne (CH)
(74) Mandataire: Ardin, Pierre

(56) Documents cités:
- GB-A- 2 032 932
- PATENTS ABSTRACTS OF JAPAN, vol. 6, no. 89 (M-132)[967], 27 mai 1982; & JP - A - 57 25 991 (TOYO INK SEIZO K.K.) 10-02-1982
- PATENTS ABSTRACTS OF JAPAN, vol. 6, no. 65 (M-124)[943], 24 avril 1982; & JP - A - 57 4793 (TOYO INK SEIZO K.K.) 11-01-1982
- CHEMICAL ABSTRACTS, vol. 97, no. 26, 27 décembre 1982, page 784, no. 227562m, Columbus, Ohio, US; & JP - A - 82 75 894 (TOYO INK MFG. CO., LTD.) 12-05-1982

## Description

L'invention a pour objet une encre désensibilisante pour impression en offset humide sur une surface acceptrice d'un ensemble autocopiant chimique, comprenant au-moins deux feuilles superposées dont les faces en regard présentent, l'une un enduit électrophile accepteur, et l'autre un enduit nucléophile susceptible de produire une réaction chromogène avec ledit enduit électrophile accepteur.

Par le brevet anglais N° 1 433 469, on connaît déjà des encres désensibilisantes contenant du polypropylène glycol de poids moléculaire compris entre 400 et 5000 permettant d'imprimer en typographie, flexographie ou héliographie la surface acceptrice d'une ensemble autocopiant et d'empêcher ainsi toute formation colorée dans les zones ainsi imprimées, lors d'une écriture ou frappe subséquente sur l'ensemble autocopiant.

Comme indiqué dans le brevet anglais W 1 525269, la titulaire du brevet anglais N° 1 433 469 n'avait toutefois pas réussi à formuler une encre à base de polyalkylène glycol permettant d'imprimer en offset humide la surface acceptrice d'un ensemble autocopiant chimique.

Comme décrit dans le brevet suisse N° 628 288, la titulaire de la présente invention a réalisé une encre désensibilisante, à base de polyalkylène glycol ou d'autre composés nucléophiles alca- noxylés de poids moléculaire élevé, permettant d'imprimer la surface acceptrice d'une ensemble autocopiant chimique par impression en offset humide, à la suite d'une alcanoxylation à un degré tel que leur équilibre hydrophile-lipophile (HLB) soit compris entre 2 et 9 afin de permettre, d'une part, un transfert continu de l'encre des rouleaux encreurs sur les zones hydrophobes de la plaque d'impression humidifiée d'une presse offset, et, d'autre part, de neutraliser des zones correspondantes de la surface acceptrice de l'ensemble autocopiant chimique.

Afin d'augmenter le poids moléculaire du composant désensibilisant l'encre selon l'invention, est caractérisée en ce que le composé nucléophile alcanoxylé est ponté par un dérivé polyisocyanate aliphatique ou aromatique qui permet en plus d'améliorer le transfert de l'encre sur le train d'encrage de la presse offset humide. Il en résulte encore un débit d'encre d'épaisseur constante par les rouleaux du train d'encrage. Ce film d'encre résiste particulièrement bien au choc résultant de l'émulsion de l'eau de mouillage dans l'encre avant d'être transféré successivement sur la plaque d'impression offset, puis sur le blanchet et finalement sous forme d'une couche d'encre désensibilisante, à raison de 1,5 à 5 gr/m², sur un support de papier.

Une encre désensibilisante selon l'invention, pour impression en offset humide de la surface acceptrice d'un ensemble autocopiant chimique, peut être formulée de la façon suivante.

### Exemple 1

On mélange sur une broyeuse à trois cylindres, 70 parties d'un vernis obtenu par réaction de 63 parties de polypropylène-glycol (P. M. 2550) avec 5 parties de triisocyanate d'hexaméthylène et adjonction de 32 parties de résine phénolique modifiée acide, avec 13 parties de dioxyde de titane, 1 partie d'oxyde de silicium et 6 parties de carbonate de calcium.

A cette encre broyée on ajoute 12 parties du dérivé alcanoxylé. La valeur HLB de l'encre s'élève à3(±1). Cette encre possède une rhéologie adéquate pour l'impression en offset humide.

### Exemple 2

On mélange sur une broyeuse à trois cylindres, 68 parties d'un vernis obtenu par réaction de 66 parties de diéthylène triamine propoxylé (P. M. 2500) avec 9 parties de triméthylolpropane isocyanuré par 3 parties de di-isocyanate de toluylène et adjonction de 25 parties de résine phénolique modifié acide, avec 12 parties de dioxyde de titane, 2 parties d'oxyde de silicium et 6 parties de carbonate de calcium.

A cette encre broyée on ajoute 12 parties du dérivé alcanoxylé. La valeur HLB de l'encre s'élève à 4 (± 1). Cette encre possède une rhéologie adéquate pour l'impression en offset humide.

### Exemple 3

On mélange sur une broyeuse à trois cylindres, 60 parties d'un vernis obtenu par réaction de 58 parties de polypropylène glycol (P. M. 2500) avec 8 parties d'acide ricinoléique et 10 parties de triméthylolpropane isocyanuré par 3 moles de di-isocyanate de toluylène et adjonction de 24 parties de résine de collophane esterifiée neutre, avec 20 parties de dioxyde de titane, 2 parties d'oxyde de silicium et 6 parties de carbonate de calcium.

A cette encre broyée, on ajoute 12 parties du dérivé alcanoxylé. La valeur HLB de l'encre s'élève à 3 (±1). Cette encre possède une rhéologie adéquate pour l'impression en offset humide.

### Exemple 4

On mélange sur une broyeuse à trois cylindres 60 parties d'un vernis obtenu par réaction de 72 parties de diéthylène triamine propoxylé (P. M. 2500) avec 5 parties d'huile de ricin et 5 parties de tri-isocyanate d'hexaméthyléne et adjonction de 18 parties de résine de collophane esterifiée neutre, avec 20 parties de dioxyde de titane, 2 parties d'oxyde de silicium et 6 parties de carbonate de calcium.

A cette encre broyée, on ajoute 12 parties du dérivé alcanoxylé. La valeur HLB de l'encre s'élève à 4 (±1). Cette encre possède une rhéologie adéquate pour l'impression en offset humide.

### Exemple 5

On mélange sur une broyeuse à trois cylindres 68 parties d'un vernis obtenu par réaction de 75 parties de polypropylène glycol (P. M. 2500) avec 5 parties d'alkyle longue en huile portant un groupe hydroxyle et 5 parties de tri-isocyanate d'hexaméthyléne et adjonction de 15 parties de résine phénolique modifiée acide, avec 12 parties de dioxyde de titane, 2 parties d'oxyde de silicium et 6 parties de carbonate de calcium.

A cette encre broyée, on ajoute 12 parties du dérivé alcanoxylé. La valeur HLB de l'encre s'élève à 3 (±1). Cette encre possède une rhéologie adéquate pour l'impression en offset humide.

Dans l'encre désensibilisante telle que formulée aux exemples 3, 4 et 5, on a substitué soit un acide gras porteur de groupes hydroxyles (exemple 3), soit une huile grasse (exemple 4), soit un alkyde long en huile (exemple 5) à une partie du composé nucléophile alcanoxylé, ce qui permet d'augmenter la viscosité de l'encre.

Afin de rendre l'humidification des zones hydrophiles de la plaque d'impression en offset humide plus aisée, on peut émulsionner dans la masse d'encre une partie ou la totalité de l'eau requise pour assurer la saturation de ces zones.

## Revendications

1. Encre désensibilisante pour impression en offset humide sur une surface acceptrice d'un ensemble autocopiant chimique, comprenant un composé nucléophile alcanoxylé, caractérisée en ce que le composé nucléophile alcanoxylé est ponté sous forme de polyuréthane de façon à augmenter son poids moléculaire et améliorer le transfert de l'encre sur les rouleaux d'encrage.

2. Encre selon la revendication 1, caractérisée en ce que le composé nucléophile alcanoxylé est ponté sous forme de polyuréthane par un dérivé polyisocyanate aliphatique ou aromatique.

3. Encre selon la revendication 1, caractérisée en ce qu'elle contient de l'eau émulsionnée dans la masse d'encre.

4. Encre selon les revendications 1 et 3, caractérisée en ce que la quantité d'eau émulsionnée dans la masse d'encre est suffisante pour humidifier partiellement les zones hydrophiles d'une plaque d'impression en offset humide.

5. Encre selon les revendications 1 et 3, caractérisée en ce que la quantité d'eau émulsionnée dans la masse d'encre est suffisante pour assurer une saturation optimale des zones hydrophiles d'une plaque d'impression en offset humide.

6. Encre selon les revendications 1 et 2, caractérisée en ce qu'une partie du composé nucléophile alcanoxylé est substitué par un acide gras porteur d'au-moins un groupe OH, le composé nucléophile alcanoxylé et l'acide gras étant pontés sous forme de polyuréthane par un dérivé polyisocyanate aliphatique ou aromatique.

7. Encre selon les revendications 1 et 2, caractérisée en ce qu'une partie du composé nucléophile alcanoxylé est substitué par de l'huile grasse porteuse d'au-moins un groupe OH, le composé nucléophile alcanoxylé et l'huile grasse étant pontés sous forme de polyuréthane par un dérivé polyisocyanate aliphatique ou aromatique.

8. Encre selon les revendications 1 et 2, caractérisée en ce qu'une partie du composé nucléophile alcanoxylé est substitué par une alkyde longue en huile porteuse d'au-moins un groupe OH, le composé nucléophile alcanoxylé et l'alkyde longue en huile étant pontés sous forme de polyuréthane par un dérivé polyisocyanate aliphatique ou aromatique.

9. Utilisation de l'encre selon l'une des revendications 1 à 8 pour l'impression en offset humide de la surface acceptrice d'un ensemble autocopiant chimique pour empêcher toute formation colorée dans les zones ainsi imprimées lors d'une écriture ou frappe subséquente sur l'ensemble autocopiant.

## Claims

1. A desensitising ink for wet offset printing on an acceptor surface of a chemical duplicating set comprising a nucleophilic alkoxylated compound, characterised in that the nucleophilic alkoxylated compound is cross-linked as a polyurethane in order to increase its molecular weight and improve the ink transfer on the inking rollers.

2. A desensitising ink according to claim 1, characterised in that the nucelophilic alkoxylated compound is cross-linked as a polyurethane by an aliphatic or aromatic polyisocyanate derivative.

3. A desensitising ink according to claim 1, characterised in that it contains emulsified water in the ink mass.

4. A desensitising ink according to claims 1 and 3, characterised int that the amount of emulsified water in the ink mass is sufficient for partial wetting of the hydrophilic areas of a wet offset printing plate.

5. A desensitising ink according to claims 1 and 3, characterised in that the amount fo emulsified water in the ink mass is sufficient to ensure optimum saturation of the hydrophilic areas of a wet offset printing plate.

6. A desensitising ink according to claims 1 and 2, characterised in that a part of the nucleophilic alkoxylated compound is substituted by a fatty acid containing at least one hydroxyl group, the nucleophilic alkoxylated compound and the fatty acid being cross-linked as a polyurethane by an aliphatic or aromatic polyisocyanate derivative.

7. A desensitising ink according to claims 1 and 2, characterised in that a part of the nucleophilic alkoxylated compound is substituted by a fatty oil containing at least one hydroxyl group, the nucleophilic alkoxylated compound and the fatty oil being cross-linked as a polyurethane by an aliphatic or aromatic polyisocyanate derivative.

8. A desensitising ink according to claims 1 and 2, characterised in that a part of the nucleophilic alkoxylated compound is substitued by a long oil alkyd containing at least one hydroxyl group, the nucleophilic alkoxylated compound and the long oil alkyd being cross-linked as a polyurethane by an aliphatic or aromatic polyisocyanate derivative.

9. The use of a desensitising ink according to any one of the Claims 1-8 for wet offset printing of the acceptor surface of a chemical duplicating set, in order to prevent the occurrence of any coloured formation in the areas thus printed when the chemical duplicating set is subsequently written or typed upon.

## Patentansprüche

1. Desensibilisierdruckfarbe für den Nassoffsetdruck auf einer Akzeptorfläche eines chemischen Selbstkopiersatzes, mit einer nukleophilen alkanoxylierten Verbindung, dadurch gekennzeichnet, daß die nukleophile alkanoxylierte Verbindung in Polyurethanform derart vernetzt ist, daß sein Molekular-Gewicht erhöht wird und daß die Druckfarbenübertragung auf die Farbwalze verbessert wird.

2. Druckfarbe nach Anspruch 1, dadurch gekennzeichnet, daß die nukleophile alkanoxylierte Verbindung in Polyurethanform durch ein aliphatisches oder aromatisches Polyisozyanatderivat vernetzt ist.

3. Druckfarbe nach Anspruch 1, dadurch gekennzeichnet, daß sie in der Farbmasse emulgiertes Wasser enthält.

4. Druckfarbe nach den Ansprüchen 1 und 3, dadurch gekennzeichnet, daß die Menge an emulgiertem Wasser in der Farbmasse ausreichend ist, um die hydrophilen Zonen einer Naßoffset-Druckplatte teilweise zu befeuchten.

5. Druckfarbe nach den Ansprüchen 1 und 3, dadurch gekennzeichnet, daß die Masse an emulgiertem Wasser in der Farbmasse ausreichend ist, um eine optimale Sättigung der hydrophilen Zonen einer Naßoffset-Druckplatte zu sichern.

6. Druckfarbe nach den Ansprüchen 1 und 2, dadurch gekennzeichnet, daß ein Teil der nukleophilen alkanoxylierten Verbindung durch eine zumindest eine OH-Gruppe tragende Fettsäure ersetzt ist, wobei die nukleophile alkanoxylierte Verbindung und die Fettsäure in Polyurethanform durch ein aliphatisches oder aromatisches Polyisozyanatderivat vernetzt sind.

7. Druckfarbe nach den Ansprüchen 1 und 2, dadurch gekennzeichnet, daß ein Teil der nukleophilen alkanoxylierten Verbindung durch ein zumindest eine OH-Gruppe tragendes fettes Öl ersetzt ist, wobei die nukleophile alkanoxylierte Verbindung und das fette ÖI in Polyurethanform durch ein aliphatisches oder aromatisches Polyisozyanatderivat vernetzt sind.

8. Druckfarbe nach den Ansprüchen 1 und 2, dadurch gekennzeichnet, daß ein Teil der nukleophilen alkanoxylierten Verbindung durch ein zumindest eine OH-Gruppe tragendes Langölalkyde ersetzt ist, wobei die nukleophile alkanoxylierte Verbindung und das Langölalkyd in Polyurethanform durch ein aliphatisches oder aromatisches Polyisozyanatderivat vernetzt sind.

9. Verwendung der Druckfarbe nach einem der Ansprüche 1 bis 8 für den Naßoffsetdruck einer Akzeptorfläche eines chemischen Selbstkopiersatzes zur Verhinderung jeglicher Farbbildung in den so gedruckten Zonen bei späterem Schreiben oder Maschinenschreiben auf dem Selbstkopiersatz.
